# EUROPÄISCHE PATENTSCHRIFT

(11) **EP 0 376 061 B1**
(45) Veröffentlichungstag und Bekanntmachung des Hinweises auf die Patenterteilung: **20.10.1993**
(21) Anmeldenummer: 89123003.9
(22) Anmeldetag: 13.12.1989
(51) Int. Cl.: C23C 28/04, C23C 4/02

(54) **Hochtemperatur-Schutzschicht**
High-temperature protected coating
Revêtement de protection à haute température

(30) Priorität: 24.12.1988 DE 3843834
(43) Veröffentlichungstag der Anmeldung: 04.07.1990
(73) Patentinhaber: Asea Brown Boveri Aktiengesellschaft, 68309 Mannheim (DE)
(72) Erfinder: Singheiser, Lorenz, Dr., D-6900 Heidelberg (DE); Schneider, Klaus, Dr., D-6802 Ladenburg (DE); Grünling, Hermann, Dr., D-6945 Hirschberg (DE)
(74) Vertreter: Rupprecht, Klaus, Dipl.-Ing.

(56) Entgegenhaltungen:
- EP-A- 0 079 077
- EP-A- 0 295 975
- DE-A- 3 426 201
- GB-A- 660 076
- PATENT ABSTRACTS OF JAPAN, Band 10, Nr. 286 (M-521)[2342], 17. September 1986; & JP-A-61 103 686

## Beschreibung

Die Erfindung bezieht sich auf eine Hochtemperatur-Schutzschicht gemäß dem Oberbegriff des Patentanspruches 1.

Solche Hochtemperatur-Schutzschichten kommen vor allem dort zur Anwendung, wo der Grundwerkstoff von Bauelementen aus warmfesten Stählen und/oder Legierungen zu schützen ist, die bei Temperaturen über 600 °C zum Einsatz kommen. Durch solche Hochtemperatur-Schutzschichten soll die Wirkung von Hochtemperatur-Korrosionen, vor allem von Schwefel, Ölaschen, Sauerstoff, Erdalkalien und Vanadium verlangsamt bzw. vollständig unterbunden werden.

Bei Bauelementen von Gasturbinen sind Hochtemperatur-Schutzschichten von besonderer Bedeutung. Sie werden vor allem auf Lauf- und Leitschaufeln, sowie auf Wärmestausegmente von Gasturbinen aufgetragen.

Für die Fertigung dieser Bauelemente wird vorzugsweise ein austenitisches Material auf der Basis von Nickel, Kobalt oder Eisen verwendet. Bei der Herstellung von Gasturbinenbauteilen kommen vor allem Nickel-Superlegierungen als Grundmaterial zur Anwendung.

Bauelemente die für Gasturbinen bestimmt sind, werden bspw. mit Schutzschichten überzogen, die als wesentliche Bestandteile Nickel, Kobalt, Chrom, Aluminium und Yttrium enthalten. Der Aluminiumanteil dieser Schutzschichten ist relativ hoch. Hierdurch kommt es unter Betriebsbedingungen, insbesondere, wenn die damit beschichteten Bauteile eine Temperatur von mehr als 900°C ausgesetzt sind, auf der Oberfläche der Schutzschicht zur selbsttätigen Ausbildung eines aluminiumoxidhaltigen Überzuges, der zur Korrosionsbeständigkeit der eigentlichen Schutzschicht beiträgt. Als Nachteil dieser Schutzschichten ist hervorzuheben, daß sie nicht genügend an den Grundwerkstoff der zu schützenden Bauelemente angepaßt sind. Bei hohen Temperaturen treten Verträglichkeitsprobleme zwischen den Schutzschichten und dem Grundwerkstoff der Bauelemente auf. Dieses wirkt sich dahingehend aus, daß sich zwischen der Schutzschicht und dem Grundwerkstoff Poren ausbilden, die durch Abdiffusion wesentlicher Legierungsbestandteile der Hochtemperaturschutzschicht oder des Grundwerkstoffs der Bauelemente hervorgerufen werden. Dieser Effekt wird als Kirkendall-Porosität bezeichnet. Ferner treten Probleme auch dann auf, wenn die Duktilität der Hochtemperaturschutzschicht bei Temperaturen unter 600°C gering ist, was bei Hochtemperaturschutzschichten mit hohem Aluminium- und Chromgehalt der Fall ist.

Aus der EP-A-0 295 975 ist das Bauteil einer thermischen Maschine bekannt, daß aus einer Superlegierung gefertigt ist. Die zum Schutz vorgesehene Hochtemperaturschutzschicht ist aus Keramik gefertigt, wobei zwischen der Keramikschicht und dem Bauteil eine Zwischenschicht angeordnet ist, die im wesentlichem Chrom, Aluminium und Yttrium sowie Nickel, Kobalt oder Eisen enthält. Die Ausbildung von Poren zwischen dem Bauelement und der Schutzschicht sind hierbei nicht gegeben, da die Hochtemperaturschutzschicht aus Keramik besteht.

In der DE-A-3 426 201 ist ein Bauelement aus einer oxiddispersiongehärteten Legierung beschrieben. Das Bauelement ist mit einer Schutzschicht versehen, das Chrom, Aluminium, Titan, Molybdän, Wolfram, Tantal, Zirkonium, Bor und Nickel enthält.

In der EP-A-0 079 077 ist ein Bauteil aus einem austenitischen Werkstoff beschrieben, das mit einer Hochtemperaturschutzschicht versehen ist, die aus Nickel, Chrom, Silizium und Bor besteht.

Der Erfindung liegt die Aufgabe zugrunde, eine Hochtemperaturschutzschicht der eingangs genannten Art für ein Bauelement aus einem austenitischen Werkstoff aufzuzeigen, mit welcher die Porenbildung zwischen dem Bauteil und der Schutzschicht sowie eine geringe Duktilität bei hohem Aluminium- und Chromgehalt der Hochtemperaturschutzschicht umgangen werden können.

Lösungen dieser Aufgabe sind in den Patentansprüchen 1 bis 4 offenbart.

Erfindungsgemäß wird die Hochtemperaturschutzschicht durch eine Deckschicht und eine Zwischenschicht gebildet, die nacheinander auf das Bauteil aus dem austenitischen Werkstoff aufgetragen werden, die Porenbildung läßt sich unterbinden, wenn auf das Bauelement zunächst eine Zwischenschicht mit der Zusammensetzung Ni25Cr5Al3Si0.5Y1TA aufgetragen wird. Vorzugsweise wird die Zwischenschicht in einer Dicke zwischen 50 und 100 µm aufgetragen. Auf diese Zwischenschicht wird unmittelbar die Deckschicht aufgebracht, die als wesentliche Bestandteile Nickel, Kobalt, Chrom, Aluminium und Yttrium enthält. Bevorzugt wird eine Deckschicht mit der Zusammensetzung Ni20.5Cr11.5Al2.5Si0.5Y1Ta12Co aufgetragen. Anstelle dieser Deckschicht kann auch eine solche mit der Zusammensetzung Ni23Cr9.5Al2.5Si0.5Y1Ta10Co aufgetragen werden. Das Auftragen der Zwischenschicht und der Deckschicht erfolgt mittels Niederdruckplasmaspritzen. Die Deckschicht wird vorzugsweise mit einer Dicke zwischen 200 und 300 µm aufgetragen. Nach dem Auftragen der Deckschicht schließt sich noch eine Wärmebehandlung des Bauelements an. Nach Beendigung derselben ist die Hochtemperatur-Schutzschicht fertiggestellt.

Erfindungsgemäß besteht die Möglichkeit die Deckschicht nur partiell aufzubringen, und zwar an den Stellen der Bauelemente, die thermisch sehr stark beansprucht werden. Erfindungsgemäß wird die Deckschicht dann an diesen Stellen in die Zwischenschicht eingebettet. In den Bereichen, die thermisch stark beansprucht werden, wird die Zwischenschicht nur zwischen 50 und 100 µm dick ausgebildet, während sie in den übrigen Bereichen bis zu 300 µm dick aufgetragen wird. Auf die dünner aufgetragene Zwischenschicht in den thermisch stark belasteten Bereichen wird dann die Deckschicht mit einer Dicke zwischen 200 und 300 µm aufgetragen, und zwar so, daß ihre Oberfläche bündig mit der Zwischenschicht in den Randbereichen abschließt.

Weitere erfindungswesentliche Merkmale werden in den Unteransprüchen gekennzeichnet. Die Erfindung wird nachfolgend anhand von Zeichnungen näher erläutert.

Es zeigen:
- Figur 1:: Ein mit der erfindungsgemäßen HochtemperaturSchutzschicht versehenes Bauelement,
- Figur 2:: ein weiteres beschichtetes Bauelement.

Figur 1 zeigt einen Vertikalschnitt durch die erfindungsgemäße Hochtemperatur-Schutzschicht 1. Diese wird durch eine Zwischenschicht 2 und eine Deckschicht 3 gebildet. Die Hochtemperatur-Schutzschicht 1 ist auf die thermisch stark beanspruchte Fläche einer Gasturbinenschaufel 4 aufgetragen, die in Figur 1 bereichsweise dargestellt ist. Die Gasturbinenschaufel 4 ist aus einem austenitischen Werkstoff, vorzugsweise einer Superlegierung auf der Basis von Nickel gefertigt. Auf ihre thermisch stark belastete Fläche 4F ist zunächst die Zwischenschicht 2, deren Zusammensetzung dem Gleichgewichtszustand entspricht, der sich nach längerer Diffusionszeit zwischen der Deckschicht 3 und dem Werkstoff der Gasturbinenschaufel 4 einstellt, mittels Niederdruckplasmaspritzen aufgetragen. Die Zwischenschicht 2 besteht aus Nickel, Chrom, Aluminium, Silizium, Yttrium und Tantal. Bei dem hier dargestellten Ausführungsbeispiel weist sie die Zusammensetzung Ni25Cr5AL3Si0,5Y1Ta auf. Nach dem Aufbringen der Zwischenschicht 2 wird die Deckschicht 3 ebenfalls mit Niederdruckplasmaspritzen aufgetragen. Die Deckschicht weist vorzugsweise eine Dicke zwischen 200 und 300 µm auf. Ihre wesentlichen Bestandteile sind Nickel, Kobalt, Chrom, Aluminium, und Yttrium. Bei der hier dargestellten Ausführungsform weist die Deckschicht 3 eine Zusammensetzung in Form von Ni20.5Cr11.5Al2.5Si0.5Y1Ta12Co. Erfindungsgemäß besteht die Möglichkeit die Deckschicht auch mit einer Zusammensetzung in Form von Ni23Cr9.5Al12.5Si0.5Y1Ta10Co aufzutragen. Auch eine Deckschicht mit dieser Zusammensetzung wird mit einer Dicke von 200 bis 300 µm aufgetragen. An das Auftragen der Deckschicht schließt sich eine zweistündige Wärmebehandlung der Hochtemperatur-Schutzschicht 1 im Vakuum bei 1120 °C an. Nach Beendigung der Wärmebehandlung ist die Hochtemperatur-Schutzschicht 1 fertiggestellt.

Figur 2 zeigt eine weitere Möglichkeit zur Beschichtung der Gasturbinenschaufel 4. Solche Gasturbinenschaufeln werden im Fuß- und Deckbandbereich weniger thermisch belastet. Mechanische Belastungen sind dagegen in diesen Bereichen sehr hoch. Die Deckschicht 3 wird deshalb erfindungsgemäß nur partiell aufgetragen. Auf die Fläche 4F der Gasturbinenschaufel 4 ist in Figur 2 zunächst die Zwischenschicht 2 aufgetragen. Wie anhand von Figur 2 zu sehen ist, ist die Zwischenschicht 2 in dem thermisch stark belasteten Bereich 5 mit einer Dicke von 50 bis 100 µm aufgetragen, während sie in dem thermisch weniger belasteten Bereich 6 mit einer Dicke von 200 bis 300 µm aufgetragen ist. Die Zwischenschicht 2 weist die gleiche Zusammensetzung auf wie die in Figur 1 dargestellte und in der zugehörigen Beschreibung erläuterte Zwischenschicht 2. In dem thermisch stark belasteten Bereich 5 ist auf die Zwischenschicht 2 die Deckschicht 3 mit einer Dicke zwischen 200 und 300 µm aufgetragen. Die Dicke der Deckschicht 3 ist so gewählt, daß die Oberfläche 3F der Deckschicht 3 in einer Ebene mit der Oberfläche 2F der Zwischenschicht 2 liegt, und ein bündiger Übergang zwischen den zwei Schichten 2 und 3 sichergestellt ist. Die Deckschicht 3 kann die gleichen Zusammensetzungen aufweisen, wie die in Figur 1 dargestellte Deckschicht 3, die in der zugehörigen Beschreibung erläutert ist. Zur Fertigstellung der in Figur 2 dargestellten Hochtemperatur-Schutzschicht 1 schließt sich an das Auftragen der beiden Schichten 2 und 3 wiederum eine Wärmebehandlung an.

## Patentansprüche

1. Hochtemperaturschutzschicht mit einer Deckschicht (3) aus Nickel, Kobalt, Chrom, Aluminium und Yttrium für Bauelemente aus einem austenitischen Werkstoff, vorzugsweise aus einer Nickel-Superlegierung, **gekennzeichnet** durch eine Zwischenschicht (2) aus Ni25Cr5Al3Si0.5Y1Ta, die 50 bis 100 µm dick auf die Oberfläche (4F) des Bauelementes (4) aufgetragen und die Deckschicht (3) aus Ni20.5Cr11.5Al2.5Si0.5Y1Ta12Co, die mit einer Dicke von 200 bis 300 µm auf die Zwischenschicht (2) aufgetragen ist.

2. Hochtemperaturschutzschicht mit einer Deckschicht (3) aus Nickel, Kobalt, Chrom, Aluminium und Yttrium für Bauelemente aus einem austenitischen Werkstoff, vorzugsweise aus einer Nickel-Superlegierung, gekennzeichnet durch eine Zwischenschicht (2) aus Ni25Cr5Al3Si0.5Y1Ta, die 50 bis 100 µm dick auf die Oberfläche (4F) des Bauelementes (4) aufgetragen und die Deckschicht (3) aus Ni23Cr9.5Al2.5Si0.5Y1Ta10Co, die mit einer Dicke von 200 bis 300 µm auf die Zwischenschicht (2) aufgetragen ist.

3. Hochtemperaturschutzschicht mit einer Deckschicht (3) aus Nickel, Kobalt, Chrom, Aluminium und Yttrium für Bauelemente aus einem austenitischen Werkstoff, vorzugsweise aus einer Nickel-Superlegierung, gekennzeichnet, durch eine Zwischenschicht (2) aus Ni25Cr5Al3Si0.5Y1Ta, welche auf die thermisch stark belasteten Bereiche (5) der Oberfläche (4F) des Bauelementes (4) mit einer Dicke von 50 bis 100 µm und auf die thermisch weniger stark belasteten Bereiche (6) mit einer Dicke zwischen 200 und 300 µm aufgetragen und durch die Deckschicht (3) aus Ni20.5Cr11.5Al2.5Si0.5Y1Ta12Co, die nur in thermisch stark belasteten Bereichen auf die Zwischenschicht (2) mit einer Dicke von 200 bis 300 µm so aufgetragen ist, daß ihre Oberfläche (3F) in einer Ebene mit der Oberfläche (2F) der in den thermisch weniger belasteten Bereichen aufgetragenen Zwischenschicht (2) liegt.

4. Hochtemperaturschutzschicht mit einer Deckschicht (3) aus Nickel, Kobalt, Chrom, Aluminium und Yttrium für Bauelemente aus einem austenitischen Werkstoff, vorzugsweise aus einer Nickel-Superlegierung, gekennzeichnet durch eine Zwischenschicht (2) aus Ni25Cr5Al3Si0.5Y1Ta, welche auf die thermisch stark belasteten Bereiche (5) der Oberfläche (4F) des Bauelementes (4) mit einer Dicke von 50 bis 100 µm und auf die thermisch weniger stark belasteten Bereiche (6) mit einer Dicke zwischen 200 und 300 µm aufgetragen und die Deckschicht (3) aus Ni23Cr9.5Al2.5Si0.5Y1Ta10Co, die nur in thermisch stark belasteten Bereichen auf die Zwischenschicht (2) mit einer Dicke von 200 bis 300 µm so aufgetragen ist, daß ihre Oberfläche (3F) in einer Ebene mit der Oberfläche (2F) der in den thermisch weniger belasteten Bereichen aufgetragenen Zwischenschicht (2) liegt.

## Claims

1. High-temperature protective layer comprising a top layer (3) made of nickel, cobalt, chromium, aluminium and yttrium for components made of an austenitic material, preferably of a nickel superalloy, characterised by an interlayer (2) made of Ni25Cr5Al3SiO.5Y1Ta, which is applied in a thickness of 50 to 100 µm to the surface (4F) of the component (4) and the top layer (3) made of Ni20.5Cr11.5Al2.5SiO.5Y1Ta12Co, which is applied to the interlayer (2) with a thickness of 200 to 300 µm.

2. High-temperature protective layer comprising a top layer (3) made of nickel, cobalt, chromium, aluminium and yttrium for components made of an austenitic material, preferably of a nickel superalloy, characterised by an interlayer (2) made of Ni25Cr5Al3SiO.5Y1Ta, which is applied in a thickness of 50 to 100 µm to the surface (4F) of the component (4) and the top layer (3) made of Ni23Cr9.5Al2.5SiO.5Y1Ta10Co, which is applied to the interlayer (2) with a thickness of 200 to 300 µm.

3. High-temperature protective layer comprising a top layer (3) made of nickel, cobalt, chromium, aluminium and yttrium for components made of an austenitic material, preferably of a nickel superalloy, characterised by an interlayer (2) made of Ni25Cr5Al3SiO.5Y1Ta, which is applied to the thermally heavily loaded regions (5) of the surface (4F) of the component (4) with a thickness of 50 to 100 µm and to the thermally less heavily loaded regions (6) with a thickness of between 200 and 300 µm and by the top layer (3) made of Ni20.5Cr11.5Al2.5SiO.5Y1Ta12Co, which is applied to the interlayer (2) with a thickness of 200 to 300 µm only in thermally heavily loaded regions in such a way that its surface (3F) lies in one plane with the surface (2F) of the interlayer (2) applied in the thermally less loaded regions.

4. High-temperature protective layer comprising a top layer (3) made of nickel, cobalt, chromium, aluminium and yttrium for components made of an austenitic material, preferably of a nickel superalloy, characterised by an interlayer (2) made of Ni25Cr5Al3SiO.5Y1Ta, which is applied to the thermally heavily loaded regions (5) of the surface (4F) of the component (4) with a thickness of 50 to 100 µm and to the thermally less heavily loaded regions (6) with a thickness of between 200 and 300 µm and the top layer (3) made of Ni23Cr9.5Al2.5SiO.5Y1Ta10Co, which is applied to the interlayer (2) with a thickness of 200 to 300 µm only in thermally heavily loaded regions in such a way that its surface (3F) lies in one plane with the surface (2F) of the interlayer (2) applied in the thermally less loaded regions.

## Revendications

1. Couche de protection contre les hautes températures, présentant une couche de recouvrement (3) constituée de nickel, de cobalt, de chrome, d'aluminium et d'yttrium, pour des éléments de construction constitués d'un matériau austénitique, de préférence un superalliage de nickel, **caractérisée** par une couche intermédiaire (2) constituée de Ni25Cr5Al3Si0,5Y1Ta, qui a une épaisseur de 50 à 100 µm et qui est appliquée sur la surface (4F) de l'élément de construction (4), et par la couche de recouvrement (3) constituée de Ni20,5Cr11,5Al2,5Si0,5 Y1Ta12Co, qui a une épaisseur de 200 à 300 µm et qui est appliquée sur la couche intermédiaire (2).

2. Couche de protection contre les hautes températures, présentant une couche de recouvrement (3) constituée de nickel, de cobalt, de chrome, d'aluminium et d'yttrium, pour des éléments de construction constitués d'un matériau austénitique, de préférence un superalliage de nickel, **caractérisée** par une couche intermédiaire (2) constituée de Ni25Cr5Al3Si0,5Y1Ta, qui a une épaisseur de 50 à 100 µm et qui est appliquée sur la surface (4F) de l'élément de construction (4), et par la couche de recouvrement (3) constituée de Ni23Cr9,5Al2,5Si0,5 Y1Ta10Co, qui a une épaisseur de 200 à 300 µm et qui est appliquée sur la couche intermédiaire (2).

3. Couche de protection contre les hautes températures, présentant une couche de recouvrement (3) constituée de nickel, de cobalt, de chrome, d'aluminium et d'yttrium, pour des éléments de construction constitués d'un matériau austénitique, de préférence un superalliage de nickel, **caractérisée** par une couche intermédiaire (2) constituée de Ni25Cr5Al3Si0,5Y1Ta, qui est appliquée, à une épaisseur de 50 à 100 µm, sur les régions (5) fortement chargées thermiquement de la surface (4F) de l'élément de construction (4), et qui est appliquée, à une épaisseur comprise entre 200 et 300µm, sur les domaines (6) moins fortement chargés thermiquement, et par la couche de recouvrement (3) constituée de Ni20,5Cr11,5Al2,5Si0,5 Y1Ta12Co, qui est appliquée sur la couche intermédiaire (2) seulement dans les régions fortement chargées thermiquement, à une épaisseur de 200 à 300 µm, de telle manière que sa surface (3F) se trouve dans le même plan que la surface (2F) de la couche intermédiaire (2) appliquée dans les régions moins fortement chargées thermiquement.

4. Couche de protection contre les hautes températures, présentant une couche de recouvrement (3) constituée de nickel, de cobalt, de chrome, d'aluminium et d'yttrium, pour des éléments de construction constitués d'un matériau austénitique, de préférence un superalliage de nickel, **caractérisée** par une couche intermédiaire (2) constituée de Ni25Cr5Al3Si0,5Y1Ta, qui est appliquée, à une épaisseur de 50 à 100 µm, sur les régions (5) fortement chargées thermiquement de la surface (4F) de l'élément de construction (4), et qui est appliquée, à une épaisseur comprise entre 200 et 300 µm, sur les régions (6) moins fortement chargées thermiquement, et par la couche de recouvrement (3) constituée de Ni23Cr9,5Al2,5Si0,5Y1Ta10Co, qui est appliquée sur la couche intermédiaire (2) seulement dans les régions fortement chargées thermiquement, à une épaisseur de 200 à 300 µm, de telle manière que sa surface (3F) se trouve dans le même plan que la surface (2F) de la couche intermédiaire (2) appliquée dans les régions moins fortement chargées thermiquement.
